# EUROPÄISCHE PATENTSCHRIFT

(11) **EP 0 563 140 B1**
(45) Veröffentlichungstag und Bekanntmachung des Hinweises auf die Patenterteilung: **07.02.1996**
(21) Anmeldenummer: 92901336.5
(22) Anmeldetag: 17.12.1991
(51) Int. Cl.: B22F 3/10

(54) **VERFAHREN UND EINRICHTUNG ZUM HERSTELLEN HOCHDICHTER SINTERWERKSTÜCKE**
PROCESS AND DEVICE FOR MANUFACTURING HIGH-DENSITY SINTERED PRODUCTS
PROCEDE ET DISPOSITIF POUR LA FABRICATION DE PIECES FRITTEES A DENSITE ELEVEE

(30) Priorität: 22.12.1990 DE 4041514
(43) Veröffentlichungstag der Anmeldung: 06.10.1993
(73) Patentinhaber: FORSCHUNGSZENTRUM JÜLICH GMBH, D-52425 Jülich (DE)
(72) Erfinder: BUCHKREMER, Hans Peter, D-5138 Heinsberg (DE); STÖVER, Detlev, D-5162 Niederzier (DE); WENNING, Ludger, D - 53772 Hennef (DE)
(86) Internationale Anmeldenummer: DE9100983
(87) Internationale Veröffentlichungsnummer: WO9211106

(56) Entgegenhaltungen:
- DE-A- 3 808 123
- GB-A- 1 590 953

## Beschreibung

Die Erfindung bezieht sich auf ein Verfahren zum Herstellen dichter Sinterwerkstücke durch Sintern pulverförmigen Materials mit anschließendem heißisostatischen Pressen (HIP). Das Sintern wird unter Vakuum durchgeführt. Das gesinterte, nachfolgend noch durch den HIP-Schritt zu verdichtende Zwischenprodukt wird im folgenden als "Sinterzwischenprodukt" bezeichnet.

Das Vakuumsintern mit anschließendem HIP-Schritt wird angewandt, um Werkstücke annähernd bis auf ihre theoretisch mögliche Werkstoffdichte zu verdichten. In DE-A-3808123 wird ein Verfahren beschrieben, bei dem vor der HIP-Verdichtung zwei Sinterschritte erfolgen, im ersten wird unter Schutzgasatmosphäre, im zweiten in Hochvakuum gesintert. Es hat sich herausgestellt, daß unerwünschte Verunreinigungen des Sinterzwischenprodukts auftreten, wenn sich beim Sintern unter hohem Vakuum von den Wänden, die den zu evakuierenden Raum umschließen, Desorbentien lösen, die sich auf den Pulverteilchen des zu sinternden Materials niederschlagen. Es bilden sich Passivschichten aus, die die Sintervorgänge stören und eine Materialstruktur mit ausschließlich geschlossener Porosität verhindern und die Produktqualität beeinträchtigen. Die geschlossene Porosität ist Voraussetzung für einen unmittelbar nachfolgendenden HIP-Schritt mit dem Ziel einer weiteren Verdichtung des Materials bis zu dessen theoretisch möglicher Dichte.

Bisher wurde der Nachteil, daß sich nicht alle offenen Poren schließen, durch eine Kapselung des Sinterzwischenprodukts gelöst. Es bedurfte also zwischen Sintern und HIP-Schritt eines weiteren Arbeitsganges, nämlich einer Umhüllung des gesinterten Körpers mit einer gasdichten, druckfesten Kapsel.

Aufgabe der Erfindung ist es, zum Herstellen dichter Sinterwerkstücke das Sintern von Grünkörpern aus pulverförmigem Material derart durchzuführen, daß beim Sintern Sinterzwischenprodukte mit nach außen geschlossener Porosität entstehen, damit der HIP-Schritt unmittelbar anschließbar ist. Störende chemische Reaktionen an der Oberfläche des zu sinternden Materials sollen vermieden werden.

Diese Aufgabe der Erfindung wird bei einem Verfahren der eingangs genannten Art durch die im Patentanspruch angegebenen Maßnahmen gelöst. Danach wird während des Vakuumsinterns des oder der Grünkörper unter Beibehaltung niedrigen Druckes in die Druckkammer in die Umgebung des zu sinternden Grünkörpers ein Spülgas eingeführt, das sich zum Pulvermaterial chemisch inert verhält. Der Druck beim Vakuumsintern wird zwischen 1 - 10 mbar eingestellt.

Durch das Spülen mit Inertgas werden chemische Reaktionen mit dem Material des zu sinternden Grünkörpers, Oxidation im wesentlichen aber Reduktion verhindert. Es entstehen beim Sintern Zwischenprodukte mit geschlossener Porosität, die direkt im Anschluß an das Vakuumsintern heißisostatisch verdichtet werden können.

Die Erfindung wird nachfolgend anhand eines Ausführungsbeispiels näher erläutert. Die Zeichnung zeigt schematisch eine Druckkammer mit einem zum Sintern geeigneten Formbehälter.

In der Zeichnung ist ein Druckbehälter 1 dargestellt, dessen Druckkammer 2 thermisch gegenüber der Umgebung isoliert ist. Innerhalb der Druckkammer 2 sind elektrische Heizelemente 3, 4 angeordnet. Die Heizelemente 3 beheizen eine obere, die Heizelemente 4 eine vertikal darunter liegende Heizzone in der Druckkammer. Die Heizzonen sind in der Zeichnung mit Bezugsziffern 5 und 6 angegeben.

Die Isttemperatur in den Heizzonen wird durch Thermoelemente 7 bis 9 ermittelt. Ein Regler 10 der das Ein- und Ausschalten der Heizelemte 3, 4 steuert, regelt die Temperatur in der Druckkammer 2 über die Thermoelemente 7 bis 9 auf eine vorgegebene Solltemperatur. Der Druck in der Druckkammer 2 wird außerhalb des Druckbehälters ermittelt.

Die Druckkammer 2 ist einerseits an einer Vakuumleitung 11 mit Vakuumventil 12 angeschlossen, andererseits mit einer Druckgasleitung 13 mit Druckventil 14 verbunden. Es lassen sich in der Druckkammer Vakua bis unter 10⁻³ mbar und Drücke bis zu 400 MPa einstellen.

Innerhalb der Heizzonen 5, 6 befindet sich ein verschiebbarer Ladetisch 15 mit einem Probenbehälter 16 zur Aufnahme von Grünkörpern 17 aus zu sinterndem pulverförmigen Material. Die Grünkörper 17 weisen die Vorform des zu fertigenden Sinterkörpers auf, sie sind offenporig.

In den Probenbehälter 16 führt eine Spülgasleitung 18 zur Spülung des Probenbehälters mit Argon. Das Spülgas strömt in eine Spülgaskammer 19 ein und wird aus dieser zu den Grünkörpern 17 geführt. Nach Umströmen der Grünkörper wird das Spülgas über eine Absaugleitung 20 aus dem Probenbehälter 16 wieder abgezogen. Die Temperatur des Spülgases nach Durchtritt des pulverförmigen Materials wird von einem Thermoelement 21 gemessen. Das abgezogene Spülgas strömt über die Absaugleitung 20 zu einem Gasanalysator 22 und wird dort auf seine Verunreinigungen hin untersucht.

Der Druckbehälter 1 weist thermische Isolierbleche 23 auf, die die Druckkammer 2 nach außen gegen Wärmeverluste schützen.

Im Ausführungsbeispiel wurden Grünkörper aus U 700 (UDIMET 700) hergestellt. Das pulverförmige Material für die Grünkörper wies eine mittleren Pulverkorngroße von < 45 µm auf. Es wurden zylindrisch geformte Grünkörper zur Herstellung von ringförmigen Sinterstücken eingesetzt. Die Grünkörper wurden im Probenbehälter 16 aufeinandergeschichtet und unter Einleitung von Argon unter Vakuum bei einem Druck von 10 mbar und einer Temperatur von 1270°C eine halbe Stunde gesintert.

Nach Beendigung des Sintervorgangs wurden die Sinterzwischenprodukte ohne vorhergehende Entnahme aus der Druckkammer 2 und ohne Zwischenkühlung bei einer Temperatur von 1150°C und einem Druck von 150 MPa heißisostatisch gepreßt. Der HIP-Vorgang dauerte 3 Stunden.

Die gefertigten Werkstückringe wiesen theoretische Dichte auf.

## Patentansprüche

1. Verfahren zum Herstellen dichter Sinterwerkstücke durch Sintern von aus pulverförmigem Material hergestellter Grünkörper im Vakuum und nachfolgender Verdichtung der Sinterzwischenprodukte durch heißisostatisches Pressen (HIP)
**dadurch gekennzeichnet,**
daß der oder die Grünkörper während des Vakuumsinterns unter Beibehaltung niedrigen Druckes mit Inertgas gespült werden, wobei der Druck zwischen 1 - 10 mbar beträgt.

## Claims

1. Process for producing dense sintered workpieces by sintering green bodies produced from pulverulent material in vacuo and subsequently densifying the sintered intermediates by hot isostatic pressing (HIP), characterized in that an inert gas is passed around the green body/bodies during the vacuum sintering while maintaining a low pressure, the pressure being 1 - 10 mbar.

## Revendications

1. Procédé de fabrication de pièces frittées de densité élevée par frittage sous vide de corps verts constitués d'une matière pulvérulente, suivi d'un compactage des produits intermédiaires frittés par compression isostatique à chaud, caractérisé en ce que le ou les corps verts sont purgés au cours du frittage sous vide à l'aide de gaz inerte en maintenant une pression basse, la pression étant comprise entre 1 et 10 mbars.
